# EUROPÄISCHE PATENTSCHRIFT

(11) **EP 2 965 827 B1**
(45) Veröffentlichungstag und Bekanntmachung des Hinweises auf die Patenterteilung: **08.05.2019**
(21) Anmeldenummer: 15173796.2
(22) Anmeldetag: 25.06.2015
(51) Int. Cl.: B05D 5/02, B05D 7/16, B05D 1/32

(54) **BANDBESCHICHTUNGSVERFAHREN ZUR HERSTELLUNG EINES HALBZEUGS MIT EINER OBERFLÄCHENSTRUKTUR**
STRIP COATING METHOD FOR THE PRODUCTION OF A SEMI-FINISHED PRODUCT WITH A SURFACE STRUCTURE
PROCEDE DE REVETEMENT DE BANDE DESTINE A LA FABRICATION D'UN SEMI-PRODUIT DOTE D'UNE STRUCTURE DE SURFACE

(30) Priorität: 08.07.2014 DE 102014109548
(43) Veröffentlichungstag der Anmeldung: 13.01.2016
(73) Patentinhaber: ThyssenKrupp Steel Europe AG, 47166 Duisburg (DE); thyssenkrupp AG, 45143 Essen (DE)
(72) Erfinder: Holschumacher, Dirk, 51427 Bergisch Gladbach (DE); Meschede, Andreas, 51465 Bergisch Gladbach (DE)
(74) Vertreter: ThyssenKrupp Steel Europe AG

(56) Entgegenhaltungen:
- EP-A1- 0 195 099
- WO-A2-2007/104069
- DE-A1- 3 823 742
- GB-A- 951 068
- GB-A- 1 581 887

## Beschreibung

### Stand der Technik

Die vorliegende Erfindung betrifft ein Bandbeschichtungsverfahren zur Herstellung eines Halbzeugs mit einer Oberflächenstruktur.

Das Bandbeschichten oder auch coil coating ist ein etabliertes Verfahren zur Aufwertung eines metallischen Bandes mit einer organischen Beschichtung, um ein Halbzeug bereitzustellen, das weiterverarbeitet beispielsweise als Trapezblech im Fassadenbau, am Garagentor oder als Verkleidung im Hausgeräte-Bereich Verwendung findet. Dabei dient die Beschichtung vordergründig als Korrosionsschutz und der Ästhetik.

Um beim gefertigten Halbzeug eine Oberflächenstruktur bzw.-topographie zu erhalten, sieht es der Stand der Technik vor, einen unter einer letzten Deckschicht angeordneten Primer derart auszugestalten, dass er die Oberflächenstruktur des Halbzeugs vorgibt. Dabei werden typischerweise spezielle Strukturprimer verwendet. Durch die spezielle chemische Wahl der Zusammensetzung dieses Strukturprimers stellt sich beim Beschichtungsverfahren selbstorgansiert, beispielweise durch inhomogenes Fließen, eine Struktur ein, die dann in einem Folgeprozess überbeschichtet wird. Die selbstorganisierte Struktureinstellung ist dabei nur schwer zu kontrollieren und kann beispielsweise beeinflusst werden vom Dressiergrad (Rauhigkeit) und des metallischen Untergrundes, Qualitätsschwankungen des Materials, das zur Strukturbildung des Primers verwendet wird, oder leichten Temperaturschwankungen. Folglich treten häufig immer wieder Abweichungen zur Wunschstruktur auf. Ein weiterer Nachteil ist, dass die bekannten Strukturierungsmaßnahmen des Primers nur wenig Gestaltungsfreiraum, beispielsweis hinsichtlich Wellenlänge, Aspektverhältnis oder Strukturhöhe der dreidimensionalen Oberflächenstruktur, zulassen.

Aus der WO 2007/104069 A2 ist ein Verfahren zur Herstellung einer rutschemmenden Beschichtung auf einem bandförmigen Träger bekannt, bei der auf eine Primerschicht mittels Siebdruck eine dreidimensionale, strukturierte Abdeckschicht aufgebracht wird.

Aus der GB 951,068 ist ein Verfahren bekannt, bei dem durch Masken Partikel auf ein bandförmigen Träger aufgebracht werden, die eine dreidimensionale Struktur auf dem Band hervorbringen.

Dreidimensionale Farbmuster, die mittels Siebdruckverfahren hergestellt werden können, sind als solches aus der DE 38 23 742 A1 bekannt.

### Offenbarung der Erfindung

Es ist Aufgabe der vorliegenden Erfindung die Reproduzierbarkeit und Gestaltungsfreiheit von dreidimensionalen Oberflächenstrukturen auf Halbzeugen, die durch ein Bandbeschichtungsverfahren erzeugt wird, zu erhöhen.

Die Aufgabe der vorliegenden Erfindung wird gelöst durch ein Bandbeschichtungsverfahren zur Herstellung eines Halbzeugs mit einer dreidimensionalen Oberflächenstruktur, welches wenigstens folgende Verfahrensschritte aufweist:
- Bereitstellen eines metallischen Flachproduktes in einem Verfahrensschritt a,
- Auftrag eines strukturierten Primers und/oder Lackes mit einer dreidimensionalen Formgebung auf dem metallischen Flachprodukt in einem Verfahrensschritt b, wobei zur Erzeugung des strukturierten Primers ein Siebdruckverfahren verwendet wird.

Gegenüber dem Stand der Technik wird die Reproduzierbarkeit und die gestalterische Freiheit beim Design der dreidimensionalen Oberflächenstruktur durch die Verwendung des Siebdruckverfahrens bei der dreidimensionalen Formgebung des strukturierten Primers und/oder Lacks verbessert. Dabei erweist es sich als besonders vorteilhaft, bei der Formgebung auf selbstorganisierende Strukturprimer zu verzichten, deren Formgebung von mehreren Einflüssen abhängt und entsprechend schwer zu kontrollieren ist.

Vorzugsweise wird im erfindungsgemäßen Beschichtungsverfahren ein bandförmiges Flachprodukt kontinuierlich entlang einer Förderrichtung an einer für das Siebdruckverfahren geeigneten Druckvorrichtung vorbeibewegt und mit einem flächig ausgestalten, dreidimensional geformten strukturierten Primer und/oder Lack ausgestattet. Das metallische Flachprodukt ist dabei vorzugsweise ein Flachmaterial, insbesondere aus einem Aluminium- oder Stahlwerkstoff, mit einer Dicke zwischen 0.2 und 3.0 mm. Insbesondere wird durch die Beschichtung aus dem Flachprodukt ein Halbzeug, das in einem anschließenden Fertigungsschritt beispielsweise zu einem Nutz-Bauteil zugeschnitten und/oder geformt werden kann. Die durch den Fertigungsschritt realisierten Nutz-Bauteile werden dann beispielsweise als Trapezblech oder Profilblech im Fassadenbau oder als Garagentor verwendet. Ein weiteres Einsatzgebiet sind Haushaltsgeräte, zu deren Verkleidung die Nutz-Bauteile herangezogen werden. Weiterhin ist es vorzugsweise vorgesehen, dass das metallische Flachprodukt zum Bereitstellen für das Beschichtungsverfahren von einer Rolle abgewickelt wird. Im Anschluss an das Beschichtungsverfahren wird das durch die Beschichtung aufgewertete Flachprodukt als Halbzeug zum Weitertransport wieder auf eine andere oder dieselbe Rolle aufgewickelt.

Vorteilhafte Ausgestaltungen und Weiterbildungen der Erfindung sind den Unteransprüchen, sowie der Beschreibung unter Bezugnahme auf die Zeichnungen entnehmbar.

In einer weiteren Ausführungsform der vorliegenden Erfindung ist es vorgesehen, dass in einem Verfahrensschritt c der strukturierte Primer gehärtet wird. Vorzugsweise wird der strukturierte Primer und/oder Lack in einem Ofen erstarrt, um eine starre dreidimensionale Oberflächenstruktur zu realisieren. Insbesondere wird der strukturierte Primer und/oder Lack durch ein im Siebdruck aufgetragenes flüssiges, vorzugsweise zähflüssiges Primer-bzw. Lackmaterial gebildet und durch das Aushärten wird die dreidimensionale Form des strukturierten Primers und/oder Lackes in vorteilhafter Weise konserviert. Denkbar ist, dass im Verfahrensschritt c der strukturierte Primer und/oder Lack gekühlt wird. Erfolgt beispielsweise im kontinuierlichen Prozess eine weitere Veredelung des metallischen Flachproduktes, ist es erforderlich, das metallische Flachprodukt auf eine entsprechende Bearbeitungstemperatur abzukühlen.

In der vorliegenden Erfindung ist es vorgesehen, dass in einem Verfahrensschritt d der strukturierte Primer und/oder Lack zumindest teilweise überbeschichtet, bevorzugt zumindest teilweise überlackiert, wird. Der zuvor aufgebrachte Primer und/oder Lack hat hier eine Mehrfachfunktion. Er dient als Haftvermittler für einen Decklack, ist Strukturgeber und schützt vor Korrosion. Der Decklack sorgt für eine geschlossene Oberfläche, Farbanmutung, Weiterverarbeitungsbeständigkeit (abriebbeständig und/oder chemikalienbeständig) und zusätzlichen Korrosionsschutz.

In einer weiteren Ausführungsform der vorliegenden Erfindung ist es vorgesehen, dass im Verfahrensschritt b ein strukturierter Primer mit einer mittleren Strukturhöhe von mehr als 1 µm, bevorzugt zwischen 5 und 15 µm (getrocknete Struktur), erzeugt wird. Im Vergleich zu den im Stand der Technik realisierbaren mittleren Strukturhöhen lassen sich durch das Siebdruckverfahren präzisere mittlere Strukturhöhen einstellen. Insbesondere ist es vorgesehen, durch das Siebdruckverfahren im Vergleich zum Stand der Technik höhere Aspektverhältnisse zu erzielen. Dadurch wird die gestalterische Freiheit bei dem Design der dreidimensionalen Oberflächenstruktur gegenüber dem Stand der Technik erhöht.

In einer weiteren Ausführungsform der vorliegenden Erfindung ist es vorgesehen, dass der strukturierte Primer und/oder Lack auf einem zumindest teilweise feuerverzinkten oder zumindest teilweise elektrolytisch verzinkten metallischen Flachprodukt aufgetragen wird. Durch das Verzinken wird der Schutz für das Flachprodukt in vorteilhafter Weise weiter erhöht.

In einer weiteren Ausführungsform der vorliegenden Erfindung ist es vorgesehen, dass im Verfahrensschritt d ein organisch basierter Decklack oder eine Folie zur Bildung der Deckschicht verwendet wird. Dadurch lässt sich das Flachprodukt in vorteilhafter Weise schützen, wodurch das gefertigte Halbzeug gegenüber äußeren Einflüssen, z. B. bestimmten Witterungsverhältnissen standhält.

In einer weiteren Ausführungsform der vorliegenden Erfindung ist es vorgesehen, dass das metallische Flachprodukt in einem Vorbereitungsschritt gereinigt und/oder verzinkt wird. Insbesondere wird das metallische Flachprodukt von Öl und Fetten befreit, um ein erfolgreiches und dauerhaftes Auftragen des strukturierten Primers und/oder Lackes garantieren zu können.

In einer weiteren Ausführungsform der vorliegenden Erfindung ist es vorgesehen, dass im Verfahrensschritt b zur dreidimensionalen Formgebung des strukturierten Primers und/oder Lackes eine bestimmte Siebgröße, Siebgeschwindigkeit und/oder Siebschablone verwendet wird. Durch die Wahl der Siebgröße, der Siebgeschwindigkeit und/oder der Siebschablone lässt sich auf einfache Weise die dreidimensionale Formgebung beim Siebdruckverfahren steuern. Insbesondere ist es vorgesehen, dass die Schablone als eine Art (projiziertes) Negativ zur gewünschten dreidimensionalen Oberflächenstruktur ausgestaltet ist, wobei die Schablone Aussparung an den Stellen aufweist, unterhalb denen auf dem Flachprodukt Erhebungen des strukturierten Primers und/oder Lackes entstehen sollen. Dadurch lässt sich die Reproduzierbarkeit gegenüber dem Stand der Technik weiter verbessern.

In einer weiteren Ausführungsform der vorliegenden Erfindung ist es vorgesehen, dass im Verfahrensschritt b zur dreidimensionalen Formgebung des strukturierten Primers und/oder Lackes ein Primer-bzw. Lackmaterial mit einer bestimmten Viskosität, Korngröße und/oder einer bestimmten oberflächenspezifischen chemischen Zusammensetzung verwendet wird. Dadurch lässt sich in vorteilhafter Weise die dreidimensionale Formgebung durch die geeignete Wahl des Primer-bzw. Lackmaterials in Kombination mit den abgestimmten Siebdruckparametern steuern bzw. kontrollieren.

In einer weiteren Ausführungsform der vorliegenden Erfindung ist es vorgesehen, dass zur dreidimensionalen Formgebung des strukturierten Primers/Lackes das Siebdruckverfahren wiederholt wird. Insbesondere ist es denkbar, dass der strukturierte Primer und/oder Lack in einer Schicht-auf-Schicht Auftragung realisiert wird und das Sieb bzw. die Schablone gewechselt wird, um einen gewünschten Strukturierungseffekt bei der dreidimensionalen Formgebung des strukturierten Primers und/oder Lackes zu erzielen. Dadurch wird die gestalterische Freiheit beim Design weiter erhöht.

In einer weiteren Ausführungsform der vorliegenden Erfindung ist es vorgesehen, dass im Verfahrensschritt b ein Rastersiebdruckverfahren verwendet wird. Vorzugsweise wird ein amplituden- oder frequenzmoduliertes Raster beim Rastersiebdruck realisiert, um die gewünschte dreidimensionale Form des strukturierten Primers und/oder Lackes zu erzeugen.

Weiterhin ist es dem Fachmann klar, dass der Verfahrensschritt a, der Verfahrensschritt b, der Verfahrensschritt c und/oder der Verfahrensschritt d als Zwischenschritt beispielsweise in Form eines Verfahrensschrittes a', eines Verfahrensschrittes b', eines Verfahrensschrittes c' und/oder eines Verfahrensschritte d' während des Verfahren, insbesondere mehrmals, durchgeführt werden kann, wobei insbesondere durch die alphabetische Reihenfolge der Verfahrensschritte keine zeitliche Reihenfolge festgelegt ist.

Ein weiterer Gegenstand der vorliegenden Erfindung ist eine Fertigungsanlage zur Bandbeschichtung eines metallischen Flachprodukts, wobei die Fertigungsanlage mindestens eine Siebdruckvorrichtung für eine Erzeugung eines strukturierten Primers und/oder Lackes mit einer dreidimensionalen Formgebung auf dem metallischen Flachprodukt aufweist, wobei mit der Siebdruckvorrichtung ein Verfahren zur Herstellung eines Halbzeugs mit einer dreidimensionalen Oberflächenstruktur gemäß einem der oben beschriebenen Verfahren durchführbar ist.

Gegenüber dem Stand der Technik hat eine solche Fertigungsanlage den Vorteil, dass sie Halbzeuge erzeugen kann, deren dreidimensionale Oberflächenstruktur reproduzierbar auf dem Flachprodukt aufgetragen ist. Weiterhin sind dem Gestaltungfreiraum für das Design der dreidimensionalen Oberflächenstruktur im Vergleich zum Stand der Technik keine weiteren Grenzen gesetzt.

Ein weiterer Gegenstand der vorliegenden Erfindung ist ein Halbzeug, wobei das Halbzeug ein metallisches Flachprodukt aufweist, auf das ein strukturierter Primer und/oder Lack mit einem Bandbeschichtungsverfahren wie es oben beschrieben wurde aufgetragen ist.

Ein solches Halbzeug zeichnet sich gegenüber dem Stand der Technik durch seine dreidimensionale Oberflächenstruktur aus, die reproduzierbar auf dem Flachprodukt aufgetragen ist und gegenüber den aus dem Stand der Technik bekannten dreidimensionale Oberflächenstrukturen hinsichtlich der mittleren Strukturhöhe, der Wellenlänge und des Aspektverhältnisses flexibler gestaltet sein kann.

Weitere Einzelheiten, Merkmale und Vorteile der Erfindung ergeben sich aus den Zeichnungen, sowie aus der nachfolgenden Beschreibung von bevorzugten Ausführungsformen anhand der Zeichnungen. Die Zeichnungen illustrieren dabei lediglich beispielhafte Ausführungsform der Erfindung, welche den Erfindungsgedanken nicht einschränken.

### Kurze Beschreibung der Figuren

Die **Figur 1** zeigt ein Bandbeschichtungsverfahren gemäß einer ersten beispielhaften Ausführungsform der vorliegenden Erfindung.
Die **Figur 2** zeigt schematisch eine Fertigungsanlage für ein Bandbeschichtungsverfahren gemäß einer zweiten beispielhaften Ausführungsform der vorliegenden Erfindung.

### Ausführungsformen der Erfindung

In den verschiedenen Figuren sind gleiche Teile stets mit den gleichen Bezugszeichen versehen und werden daher in der Regel auch jeweils nur einmal benannt bzw. erwähnt.

In **Figur 1** ist schematisch ein Bandbeschichtungsverfahren 10 gemäß einer ersten beispielhaften Ausführungsform der vorliegenden Erfindung dargestellt. Vorzugsweise wird durch das Bandbeschichtungsverfahren 10 ein als Band ausgebildetes metallisches Flachprodukt 1 mit einer, vorzugsweise organischen, Beschichtung versehen, um das Flachprodukt 1 durch die Beschichtung in seiner Qualität und in seinem optischen Eindruck aufzuwerten. Dabei besteht die Absicht mit dem Bandbeschichtungsverfahren 10 ein Halbzeug zu fertigen, das dann in einem an das Bandbeschichtungsverfahren 10 anschließendem Fertigungsschritt als Zuschnitt und/oder durch Umformungsschritte zu einem Nutz-Bauteil weiterverarbeitet wird. Dieses Nutz-Bauteil kann wiederum beispielsweise als Trapezblech im Fassadenbau oder als Garagentor eingesetzt werden. Auch denkbar ist, dass das gefertigte Halbzeug zu einer Verkleidung für ein Haushaltsgerät weiterverarbeitet wird. Die vorzugsweise organische Beschichtung dient hier unteranderem als Korrosionsschutz und Verarbeitungshilfe. Weiterhin soll durch die Beschichtung ein gewünschter optischer und/oder haptischer Eindruck beim gefertigten Halbzeug erweckt werden. Zu diesem Zweck weist das gefertigte Halbzeug eine dreidimensionale Oberflächenstruktur bzw. -topographie auf, die vorzugsweise im Rahmen des Bandbeschichtungsverfahrens 10 realisiert wird. Dabei ist es auch denkbar, dass durch die Form der dreidimensionalen Oberflächenstruktur gezielt Eigenschaften der Oberfläche des gefertigten Halbzeugs, wie beispielsweises dessen Haftungsfähigkeit, gesteuert und insbesondere individuell an den Einsatzbereich des aus dem Halbzeugs gefertigten Nutz-Bauteils angepasst wird.

Der Stand der Technik kennt zur Oberflächenstrukturierung einen selbstorganisierenden Strukturprimer, der auf das metallische Flachprodukt 1 aufgetragen wird und anschließend überlackiert wird. Dabei hängt die Selbstorganisation von derart vielen, meist nur unter größten Anstrengungen zu kontrollierenden Einflüssen ab, dass in der Praxis durch die Selbstorganisation keine reproduzierbare Oberflächenstrukturierung erzeugbar ist und das Material nur chargenweise verwendet werden kann. Zudem sind die aus dem Stand der Technik bekannten Bandbeschichtungsverfahren 10 begrenzt, was ihre Gestaltungsfreiheit, beispielsweise hinsichtlich einer Wellenlänge, eines Aspektverhältnisses oder einer Strukturhöhe der erzeugten Oberflächenstruktur, betrifft. Das gefertigte Halbzeug besteht dann beispielsweise aus einem als metallisches Flachprodukt 1 ausgebildetem Stahlsubstrat, einer darüber angeordneten Zinkschicht, die wiederum optional von einem Haftvermittler bedeckt werden kann. Auf die Haftvermittler bzw. auf die Zinkschicht folgt dann der Struktur und/oder Lackprimer, der von mindestens einer Deckschicht versiegelt wird. Zur Verbesserung der erzeugten Oberflächenstruktur ist es Aufgabe der vorliegenden Erfindung ein Verfahren zur Verfügung zu stellen, das die Reproduzierbarkeit der Oberflächenstruktur verbessert und eine im Vergleich zum Stand der Technik erhöhte gestalterischer Freiheit beim Design der gewünschten Oberflächenstruktur erlaubt.

Zur Verbesserung gegenüber dem Stand der Technik ist es vorgesehen, dass ein strukturierter Primer und/oder Lack 2 mittels eines Siebdruckverfahrens auf ein metallisches Flachprodukt 1, das insbesondere als Band ausgestaltet ist, aufgetragen wird. Dabei ist es vorgesehen, dass in einem Verfahrensschritt b das Siebdruckverfahren zur dreidimensionalen Formgebung des strukturierten Primers und/oder Lackes 2 genutzt wird, nachdem das metallische Flachprodukt bereitgestellt wurde. Vorzugsweise wird im Siebdruckverfahren ein für den strukturierten Primer und/oder Lack 2 vorgesehenes Primer-bzw. Lackmaterial in flüssiger Form durch eine gelochte Siebdruckwalze 4 gedrückt. Der durch das Siebdruckverfahren erzeugte strukturierte Primer und/oder Lack 2 weist dann vorzugsweise eine mittlere Strukturhöhe von mehr als 1 µm, bevorzugt zwischen 5 und 15 µm (getrocknete Struktur) auf. Insbesondere ist es vorgesehen, dass das flüssige Primer-bzw. Lackmaterial beispielsweise in einem Reservoir 7 gelagert wird und für das Siebdruckverfahren über eine Zuführleitung 15 der Siebdruckwalze 4 zugeführt wird. Vorzugsweise rotiert die Siebdruckwalze mit einer Rotationsgeschwindigkeit, wobei die Rotationsgeschwindigkeit mit einer Geschwindigkeit des sich linear bewegenden Flachprodukts abgestimmt ist. Es ist auch denkbar, dass sich die Siebdruckwalze im Uhrzeigersinn oder gegen den Uhrzeigersinn dreht. Optional kann eine Gegendruckwalze 16 vorgesehen sein, die auf der gegenüberliegenden Seite der Siebdruckwalze 4 angeordnet ist, wobei das metallische Flachprodukt 1 zwischen sich und der Siebdruckwalze 4 hindurchgeführt wird. Ist der Auftrag eines strukturierten Primers und/oder Lackes 2 auf beiden Seiten des metallischen Flachproduktes 1 erwünscht, kann die Gegendruckwalze 16 durch eine weitere Siebdruckwalze ausgetauscht werden. Durch die Form der Öffnungen der Siebdruckwalze 4 wird dann die Form des strukturierten Primers und/oder Lackes 2 und damit die dreidimensionale Oberflächenstruktur im Wesentlichen vorgegeben. Insbesondere umfasst die Siebdruckwalze 4 Öffnungen nach Art einer Schablone, die die Ausgestaltung des strukturierten Primers und/oder Lackes 2 festlegt. Weiterhin ist es denkbar, dass durch einen Pressdruck, d. h. einen Druck mit dem das flüssige Primer-bzw. Lackmaterial durch die Siebdruckwalze 4 gedrückt wird, (Rotations-) Geschwindigkeit und/oder Abstand der Siebdruckrolle 4 vom metallischen Flachprodukt 1 es möglich ist, die dreidimensionale Formgebung des strukturierten Primers und/oder Lackes 2 zumindest teilweise zu steuern. Es ist auch denkbar, dass ein strukturierter Primer und/oder Lack 2 durch ein Schicht-für-Schicht-Auftragen realisiert wird, wobei jede Schicht durch ein Auftragen im Siebdruckverfahren erfolgt. Bei einem solchem Schicht-für-Schicht -Auftragen ist es denkbar nach jeder Schicht die Siebwalze 4 zu wechseln, um eine bestimmte dreidimensionale Form des strukturierten Primers und/oder Lackes 2 zu erzielen. Weiterhin ist es vorzugsweise vorgesehen, dass durch Materialeigenschaften des Primer- bzw. Lackmaterials die dreidimensionale Formgebung des strukturierten Primers und/oder Lackes 2 mitbestimmt wird. Beispielsweise wird die dreidimensionale Formgebung des strukturierten Primers und/oder Lackes 2 auch von einer Viskosität, einer oberflächenspezifischen chemischen Zusammensetzung und/oder einer Korngröße des Primer - bzw. Lackmaterials mitbestimmt und entsprechend der gewünschten Form des strukturierten Primers und/oder Lackes 2 ausgewählt. Weiterhin ist es vorgesehen, dass in einem Verfahrensschritt c der im Siebdruckverfahren erzeugte strukturierte Primer und/oder Lack 2 mit seiner dreidimensionalen Form, vorzugsweise beim Einbrennen in einem Ofen 8, gehärtet wird und dadurch erstarrt. Zur weiteren Veredelung wird das metallische Flachprodukt 1 im Anschluss gekühlt. Weiterhin ist es vorgesehen, dass in einem Verfahrensschritt d der strukturierte Primer und/oder Lack 2 mit einer, vorzugsweise organischen Deckschicht beschichtet wird, um den strukturierten Primer und/oder Lack 2 und das metallische Flachprodukt 1 weiter zu veredeln. Dabei wird die Deckschicht im "coil coating" auf dem strukturierten Primer und/oder Lack 2 aufgetragen.

In **Figur 2** ist schematisch eine Fertigungsanlage dargestellt, in der ein Bandbeschichtungsverfahren 10 gemäß einer zweiten beispielhaften Ausführungsform der vorliegenden Erfindung durchführbar ist. Vorzugsweise ist es dabei vorgesehen, dass das bandförmige Flachprodukt 1 von einer Rolle 21 abgerollt wird, um es dem Beschichtungsverfahren 10 bereitzustellen. Vorzugsweise handelt es sich bei dem metallischen Flachprodukt 1 um ein Band, insbesondere aus einem Aluminiumwerkstoff oder einem Stahlwerkstoff, mit einer Dicke zwischen 0.2 bis 3 mm. Weiterhin ist es vorgesehen, dass das bandförmige Flachprodukt 1 beim Beschichtungsverfahren 10 kontinuierlich entlang einer Förderrichtung A bewegt wird. Dabei ist es denkbar, dass das Flachprodukt 1 beim Transport in der Fertigungsanlage in einem Vorbereitungsschritt gereinigt und/oder verzinkt wird, bevor es mit dem durch das Siebdruckverfahren aufgetragenen strukturierten Primer und/oder Lack 2 versehen wird. Dazu wird das Flachprodukt 1 in einem Vorbereitungsschritt zunächst zu einer oder mehreren Vorrichtungen 12 zum Reinigen und/oder Verzinken befördert. Weiterhin sind in der Fertigungsstraße Akkumulatoren 11 vorgesehen, die das bandförmige Flachprodukt 1 zwischenspeichern und eine kontinuierliche Applikation ermöglichen. Für das Auftragen des strukturierten Primers/Lackes 2 ist es vorgesehen, dass das bandförmige Flachprodukt 1 derart befördert wird, dass immer ein Teil des metallischen Flachprodukts 1 einer Siebdruckvorrichtung 13 für das Siebdruckverfahren kontinuierlich bereitgestellt wird. Weiterhin ist es vorzugsweise vorgesehen, dass das mit dem strukturierten Primer und/oder Lack 2 ausgestattete Flachprodukt in der Fertigungsstraße einem Ofen 8 zum Erstarren des strukturierten Primers/Lackes 2 mit anschließender Kühlung zugeführt wird. Die Fertigungsanlage 14 umfasst weiter einen Coater 17 zum Lackieren bzw. Beschichten (coil coating) des strukturierten Primers und/oder Lackes 2 mit einem Decklack bzw. Deckschicht. Nach dem coil coating wird das bandförmige Flachprodukt 1 durch einen weiteren Ofen 18 hindurchgeführt, in dem die organische Beschichtung getrocknet wird, bevor das bandförmige Flachprodukt 1 kontinuierlich einer Kaschiervorrichtung 19 zugeführt wird, in der die veredelte Oberfläche mit einer Folie, vorzugsweise mit einer Schutzfolie, laminiert wird. Optional und hier nicht dargestellt kann das metallische Flachprodukt 1 einer Kühleinrichtung zugeführt werden. Insbesondere ist es vorgesehen, dass das gefertigte Halbzeug mit der dreidimensionalen Oberflächenstruktur im Anschluss an das Beschichtungsverfahren 10 zur Lagerung und Bereitstellung zur Weiterverarbeitung auf eine weitere Rolle 22 aufgerollt wird. Es ist weiterhin denkbar, dass das metallische Flachprodukt 1 beidseitig mit einem durch ein Siebdruckverfahren aufgetragenen strukturierten Primer und/oder Lack 2 im Beschichtungsverfahren 10 ausgestattet wird.

Weiterhin ist es vorgesehen, dass zur Erhöhung der Reproduzierbarkeit der erzeugten dreidimensionalen Oberflächenstruktur Parameter, die das Beschichtungsverfahren 10 beeinflussen, wie beispielsweise eine Trocknungstemperatur, eine Fördergeschwindigkeit, die Viskosität des Primer- bzw. Lackmaterials oder die Substratdicke, im Wesentlichen über einen längeren Zeitraum konstant gehalten werden.

### Bezugszeichenliste

- 1: metallisches Flachprodukt
- 2: strukturierter Primer und/oderLack
- 4: Siebdruckwalze
- 7: Reservoir
- 8: Ofen
- 10: Bandbeschichtungsverfahren
- 11: Akkumulator
- 12: Vorrichtung zum Reinigen und/oder Verzinken
- 13: Siebdruckvorrichtung
- 14: Fertigungsanlage
- 15: Zuführleitung
- 16: Gegendruckrolle
- 17: Coater (coil coating)
- 18: Ofen
- 19: Kaschiervorrichtung
- 21: Rolle
- 22: Weitere Rolle
- A: Förderrichtung

## Patentansprüche

1. Bandbeschichtungsverfahren (10) zur Herstellung eines Halbzeugs mit einer dreidimensionalen Oberflächenstruktur, welches wenigstens folgende Verfahrensschritte aufweist:
- Bereitstellen eines metallischen Flachproduktes in einem Verfahrensschritt a,
- Auftrag eines strukturierten Primers und/oder Lackes (2) mit einer dreidimensionalen Formgebung auf dem metallischen Flachprodukt (1) in einem Verfahrensschritt b, wobei zur Erzeugung des strukturierten Primers und/oder Lackes (2) ein Siebdruckverfahren verwendet wird, wobei in einem Verfahrensschritt d der strukturierte Primer und/oder Lack (2) zumindest teilweise mit einer Deckschicht beschichtet wird.

2. Bandbeschichtungsverfahren (10) gemäß Anspruch 1, wobei in einem Verfahrensschritt c der strukturierte Primer und/oder Lack (2) gehärtet wird.

3. Bandbeschichtungsverfahren (10) gemäß einem der vorhergehenden Ansprüche, wobei in einem Verfahrensschritt d der strukturierte Primer und/oder Lack (2) zumindest teilweise überlackiert wird.

4. Bandbeschichtungsverfahren (10) gemäß einem der vorhergehenden Ansprüche, wobei im Verfahrensschritt b ein strukturierter Primer und/oder Lack (2) mit einer mittleren Strukturhöhe von mehr als 1 µm, bevorzugt zwischen 5 und 15 µm, erzeugt wird.

5. Bandbeschichtungsverfahren (10) gemäß einem der vorhergehenden Ansprüche, wobei der strukturierte Primer (2) auf einem zumindest teilweise feuerverzinkten oder zumindest teilweise elektrolytisch verzinkten metallischen Flachprodukt (1) aufgetragen wird.

6. Bandbeschichtungsverfahren (10) gemäß einem der vorhergehenden Ansprüche, wobei im Verfahrensschritt d ein organisch basierter Decklack oder eine Folie zur Bildung der Deckschicht verwendet wird

7. Bandbeschichtungsverfahren (10) gemäß einem der vorhergehenden Ansprüche, wobei das metallische Flachprodukt (1) in einem Vorbereitungsschritt gereinigt und/oder verzinkt wird.

8. Bandbeschichtungsverfahren (10) gemäß einem der vorhergehenden Ansprüche, wobei im Verfahrensschritt b zur dreidimensionalen Formgebung des strukturierten Primers und/oder Lackes (2) eine bestimmte Siebgröße, Siebgeschwindigkeit und/oder Siebschablone verwendet wird.

9. Bandbeschichtungsverfahren (10) gemäß einem der vorhergehenden Ansprüche, wobei im Verfahrensschritt b zur dreidimensionalen Formgebung des strukturierten Primers und/oder Lackes (2) ein Primer- und/oder Lackmaterial mit einer bestimmten Viskosität, Korngröße und/oder mit einer bestimmten oberflächenspezifischen chemischen Zusammensetzung verwendet wird.

10. Bandbeschichtungsverfahren (10) gemäß einem der vorhergehenden Ansprüche, wobei zur dreidimensionalen Formgebung des strukturierten Primers (2) das Siebdruckverfahren wiederholt wird.

11. Bandbeschichtungsverfahren (10) gemäß einem der vorhergehenden Ansprüche, wobei im Verfahrensschritt b ein Rastersiebdruckverfahren verwendet wird.

12. Fertigungsanlage (14) zur Bandbeschichtung eines metallischen Flachprodukts (1), wobei die Fertigungsanlage (14) mindestens eine Siebdruckvorrichtung (13) für eine Erzeugung eines strukturierten Primers und/oder Lackes (2) mit einer dreidimensionalen Formgebung auf dem metallischen Flachprodukt (1) und mindestens einen Coater (17) zum Beschichten des strukturierten Primers und/oder Lackes (2) mit einer Deckschicht aufweist, wobei mit der Siebdruckvorrichtung (13) ein Verfahren zur Herstellung eines Halbzeugs mit einer dreidimensionalen Oberflächenstruktur gemäß einem der vorhergehenden Ansprüche durchführbar ist.

13. Halbzeug, wobei das Halbzeug ein metallisches Flachprodukt (1), auf das ein strukturierter Primer und/oder Lack (2) und auf dem strukturierten Primer und/oder Lack (2) zumindest teilweise eine Deckschicht mit einem Bandbeschichtungsverfahren gemäß einem der Ansprüche 1 bis 11 aufgetragen ist, aufweist.

## Claims

1. Coil coating method (10) for producing a semi-finished product having a three-dimensional surface structure, the method comprising at least the following steps:
- providing a flat metallic product in a method step a,
- applying a structured primer and/or coating material (2) with a three-dimensional shaping to the flat metallic product (1) in a method step b, the structured primer and/or coating material (2) being generated using a screen printing process, and the structured primer and/or coating material (2) being coated at least partially with a top coat in a method step d.

2. Coil coating method (10) according to Claim 1, wherein the structured primer and/or coating material (2) is cured in a method step c.

3. Coil coating method (10) according to either of the preceding claims, wherein the structured primer and/or coating material (2) is at least partially recoated in a method step d.

4. Coil coating method (10) according to any of the preceding claims, wherein a structured primer and/or coating material (2) having a mean structure height of more than 1 µm, preferably between 5 and 15 µm, is generated in method step b.

5. Coil coating method (10) according to any of the preceding claims, wherein the structured primer (2) is applied to an at least partially hot-dip-galvanized or at least partially electrolytically galvanized flat metallic product (1).

6. Coil coating method (10) according to any of the preceding claims, wherein an organic-based topcoat material or a foil is used to form the top coat in method step d.

7. Coil coating method (10) according to any of the preceding claims, wherein the flat metallic product (1) in a preparatory step is cleaned and/or galvanized.

8. Coil coating method (10) according to any of the preceding claims, wherein a defined screen size, screen speed and/or screen stencil is used for the three-dimensional shaping of the structured primer and/or coating material (2) in method step b.

9. Coil coating method (10) according to any of the preceding claims, wherein a primer material and/or coating material having a defined viscosity, particle size and/or having a defined surface-specific chemical composition is used for the three-dimensional shaping of the structured primer and/or coating material (2) in method step b.

10. Coil coating method (10) according to any of the preceding claims, wherein the screen printing process is repeated for the three-dimensional shaping of the structured primer (2).

11. Coil coating method (10) according to any of the preceding claims, wherein a halftone screen printing process is used in method step b.

12. Manufacturing plant (14) for the coil coating of a flat metallic product (1), wherein the manufacturing plant (14) comprises at least one screen printing apparatus (13) for generating a structured primer and/or a coating material (2) with a three-dimensional shaping on the flat metallic product (1), and at least one coater (17) for coating the structured primer and/or a coating material (2) with a top coat, wherein the screen printing apparatus (13) can be used for implementing a method for producing a semi-finished product having a three-dimensional surface structure according to any of the preceding claims.

13. Semi-finished product, wherein the semi-finished product comprises a flat metallic product (1) to which a structured primer and/or a coating material (2) and, on the structured primer and/or coating material (2), at least partially a top coat have been applied by a coil coating method according to any of Claims 1 to 11.

## Revendications

1. Procédé de revêtement de bandes (10) destiné à la fabrication d'un produit semi-fini ayant une structure de surface tridimensionnelle, qui comporte au moins les étapes de procédé suivantes :
- fournir un produit plat métallique lors d'une étape de procédé a,
- appliquer un primaire et/ou une laque structuré(e) (2) ayant une forme tridimensionnelle sur le produit plat métallique (1) lors d'une étape de procédé b, dans lequel un procédé de sérigraphie est utilisé pour produire le primaire et/ou la laque structuré(e) (2), dans lequel, lors d'une étape de procédé d, le primaire et/ou la laque structuré(e) (2) est revêtu(e) au moins partiellement d'une couche de recouvrement.

2. Procédé de revêtement de bandes (10) selon la revendication 1, dans lequel, lors d'une étape de procédé c, le primaire et/ou la laque structuré(e) (2) est durci(e).

3. Procédé de revêtement de bandes (10) selon l'une des revendications précédentes, dans lequel, lors d'une étape de procédé d, le primaire et/ou la laque structuré(e) (2) est au moins partiellement revêtue de laque.

4. Procédé de revêtement de bandes (10) selon l'une des revendications précédentes, dans lequel, lors de l'étape de procédé b, un primaire et/ou une laque structuré(e) (2) ayant une hauteur moyenne de structure supérieure à 1 µm, de préférence entre 5 et 15 µm, est produit(e).

5. Procédé de revêtement de bandes (10) selon l'une des revendications précédentes, dans lequel le primaire structuré (2) est appliqué sur un produit plat métallique (1) au moins partiellement galvanisé à chaud ou au moins partiellement galvanisé par électrolyse.

6. Procédé de revêtement de bandes (10) selon l'une des revendications précédentes, dans lequel, lors de l'étape de procédé d, une laque de recouvrement à base organique ou un film est utilisé pour former la couche de recouvrement.

7. Procédé de revêtement de bandes (10) selon l'une des revendications précédentes, dans lequel le produit plat métallique (1) est nettoyé et/ou galvanisé lors d'une étape de préparation.

8. Procédé de revêtement de bandes (10) selon l'une des revendications précédentes, dans lequel, lors de l'étape de procédé b, une taille de tamis, une vitesse de tamisage et/ou un gabarit de tamisage déterminé est utilisé pour la mise en forme tridimensionnelle du primaire et/ou de la laque structuré(e) (2).

9. Procédé de revêtement de bandes (10) selon l'une des revendications précédentes, dans lequel, lors de l'étape de procédé b, pour la mise en forme tridimensionnelle du primaire et/ou de la laque structuré(e) (2), un matériau de primaire et/ou de laque ayant une viscosité et une granulométrie déterminées et/ou une composition chimique de surface déterminée est utilisé.

10. Procédé de revêtement de bandes (10) selon l'une des revendications précédentes, dans lequel le procédé de sérigraphie est répété pour la mise en forme tridimensionnelle du primaire structuré (2).

11. Procédé de revêtement de bandes (10) selon l'une des revendications précédentes, dans lequel, lors de l'étape de procédé b, un procédé de sérigraphie à trame est utilisé.

12. Installation de production (14) pour le revêtement de bandes d'un produit plat métallique (1), dans laquelle l'installation de production (14) comporte au moins un dispositif de sérigraphie (13) pour la fabrication d'un primaire et/ou d'une laque structuré(e) (2) avec une mise en forme tridimensionnelle sur le produit plat métallique (1) et au moins un dispositif de revêtement (17) pour l'application sur le primaire et/ou la laque structuré(e) (2) d'une couche de recouvrement, dans laquelle le dispositif de sérigraphie (13) permet de mettre en oeuvre un procédé de fabrication d'un produit semi-fini ayant une structure de surface tridimensionnelle selon l'une des revendications précédentes.

13. Produit semi-fini, dans lequel le produit semi-fini comprend un produit plat métallique (1) sur lequel est appliqué un primaire et/ou une laque structuré(e) (2) et dans lequel une couche de recouvrement est appliquée au moins partiellement, par un procédé de revêtement de bandes selon l'une des revendications 1 à 11, sur le primaire et/ou la laque structuré(e) (2).
